# EUROPÄISCHE PATENTSCHRIFT

(11) **EP 1 359 252 B1**
(45) Veröffentlichungstag und Bekanntmachung des Hinweises auf die Patenterteilung: **14.07.2004**
(21) Anmeldenummer: 02009447.0
(22) Anmeldetag: 25.04.2002
(51) Int. Cl.: D21F 1/00

(54) **Papiermaschinenbespannung sowie Verfahren zu deren Herstellung**
Paper machine clothing and method for its production
Habillage de machine à papier et procédé de sa production

(43) Veröffentlichungstag der Anmeldung: 05.11.2003
(73) Patentinhaber: Thomas Josef Heimbach Gesellschaft mit beschränkter Haftung & Co., D-52353 Düren (DE)
(72) Erfinder: Best, Walter, Dr., 52351 Düren (DE)
(74) Vertreter: Paul, Dieter-Alfred, Dipl.-Ing.

(56) Entgegenhaltungen:
- EP-A- 0 802 280
- WO-A-98/12370
- US-A- 4 731 281

## Beschreibung

Die Erfindung betrifft eine poröse Papiermaschinenbespannung zur Entwässerung einer Papierbahn in einer Papiermaschine, insbesondere als Papiermaschinenfilz oder Trokkensieb, mit einem Fadengelege aus wenigstens einer Lage Längsfäden und wenigstens einer Lage die Längsfäden kreuzenden Querfäden.

Poröse Papiermaschinenbespannungen sind lange und breite Bänder, die in verschiedenen Partien einer Papiermaschine umlaufen und auf denen die Papierbahn durch die Papiermaschine transportiert wird. In der ersten sogenannten Blattbildungspartie wird eine Faserpulpe auf die Papiermaschinenbespannung aufgebracht, wobei sich eine Faserstoffbahn bildet. Diese wird durch die Papiermaschinenbespannung hindurch entwässert. Die Papiermaschinenbespannung besteht aus einem textilen Fadengebilde, das so porös ist, daß die aus der Faserstoffbahn kommende Flüssigkeit infolge Schwerkraft- und Unterdruckaufprägung durch die Papiermaschinenbespannung hindurch abgeführt wird. In der nachfolgenden Pressenpartie werden Papierbahn und Papiermaschinenbespannung durch Walzenpressen hindurchgeführt, so daß die noch in der Papierbahn befindliche Flüssigkeit durch die Papiermaschinenbespannung hindurch ausgepreßt wird. In der Regel ist die Papiermaschinenbespannung als Filz mit einem Träger aus einem textilen Fadengebilde ausgebildet. In der nachfolgenden Trockenpartie werden Papierbahn und Papiermaschinenbespannung über beheizte Walzen geführt, wodurch eine weitere Entwässerung - in diesem Fall spricht man besser von Trocknung - erfolgt. In der Trockenpartie werden vornehmlich wiederum aus Fadengebilden bestehende Papiermaschinenbespannungen, d.h. Trockensiebe, eingesetzt, die ebenfalls porös sind, um den Dampf über die Poren abzuführen.

Die textilen Fadengebilde werden in erster Linie als Gewebe ausgebildet. Daneben sind auch sogenannte Fadengelege bekannt, bei denen die Fäden nicht untereinander eingebunden, also nicht miteinander verwebt oder vermascht sind. In der US-A-3,097,413 ist eine solche Papiermaschinenbespannung offenbart. Sie hat ein Fadengelege aus einer Lage Längsfäden, die parallel und im Abstand zueinander verlaufen und nicht miteinander verbunden sind. Auf die Lage ist ein Faservlies aufgebracht, das die Längsfäden einschließt und mit diesen vernadelt ist.

Eine solche Papiermaschinenbespannung hat jedoch nur eine geringe Querfestigkeit. Deshalb ist man dazu übergegangen, die Längsfadenlage mit einer Querfadenlage zu kombinieren (DE-A-1 802 560; EP-B-0 394 293, EP-A-0 802 280). Dabei werden zunächst Module, bestehend aus einer Fadenlage und einem aufgenadelten Faservlies, gebildet und diese Module zusammengeführt und erneut vernadelt. Diese Herstellungsweise eignet sich nicht für Papiermaschinenbespannungen, die nur aus einem Fadengebilde bestehen. Für diesen Fall schlägt die US-A-4,555,440 vor, die einzelnen Fadenlagen durch Bindefäden miteinander zu verbinden.

Bei den vorgenannten gattungsgemäßen Papiermaschinenbespannungen ist insbesondere die Verschiebefestigkeit zwischen den einzelnen Lagen und damit die Dimensionsstabilität unbefriedigend. Soweit Bindefäden zum Einsatz kommen, stellen diese Fremdkörper dar und komplizieren den Herstellungsprozeß erheblich. Zur Beseitigung dieser Nachteile schlägt die US-A-5,888,915 vor, die Lagen aus Längs- und Querfäden direkt aufeinander zu legen und an den Kreuzungspunkten durch Erhitzen miteinander zu verschmelzen. Voraussetzung hierfür ist allerdings, daß Bikomponentenfäden verwendet werden, bei denen der Fadenkern eine höhere Schmelztemperatur als der Fadenmantel hat. Die Verschmelzung erfolgt durch Erhitzung auf eine Temperatur oberhalb des Schmelzpunktes des Fadenmantels und unterhalb des Schmelzpunktes des Fadenkerns.

Aufgrund der direkten Verbindung der Fäden der einzelnen Lagen wird die Dimensionsstabilität der Papiermaschinenbespannung verbessert. Von Nachteil ist jedoch, daß spezielle Fäden, nämlich Bikomponentenfäden, verwendet werden müssen, die teuer sind und deren Materialeigenschaften sich nicht immer optimal auf die Verhältnisse in der jeweiligen Partie der Papiermaschine einstellen lassen.

Der Erfindung liegt die Aufgabe zugrunde, eine Papiermaschinenbespannung mit einem Fadengelege so auszubilden, daß mit ihm unabhängig von der Art der Fäden eine hohe Dimensionsstabilität erzielbar ist und daß es für alle Partien einer Papiermaschine geeignet ist. Eine zweite Aufgabe besteht darin, ein Verfahren zu dessen Herstellung bereitzustellen.

Die erste Aufgabe wird erfindungsgemäß dadurch gelöst, daß die Längs- und Querfäden an Kreuzungspunkten formschlüssig miteinander verbunden sind, wobei die Verbindung jeweils aus einer Ausnehmung in dem einen Faden und einem darin passend einfassenden Vorsprüngen an dem kreuzenden Faden oder aus an den Kreuzungspunkten miteinander fluchtenden Ausnehmungen und diese durchsetzten Stiften, z.B. Bolzen oder Nieten aus Kunststoff oder Metall, bestehen kann. Mit der Erfindung wird also die Möglichkeit eröffnet, eine direkte Verbindung zwischen den Längs- und Querfäden an den Kreuzungspunkten unabhängig vom Material der Fäden zu bewirken. Man ist also nicht mehr auf Bikomponentenfäden angewiesen, obwohl der Grundgedanke der Erfindung auch solche Fäden umfaßt, sondern kann Einkomponentenfäden direkt miteinander verbinden.

Damit wird erstmals eine Papiermaschinenbespannung mit einem Fadengelege bereitgestellt, das sich durch hohe Dimensionsstabilität und bei Verwendung von Einkomponentenfäden niedrige Herstellungskosten auszeichnet. Unter Einkomponentenfäden sind dabei solche Fäden zu verstehen, die homogen aus einem Material bestehen, wobei das Material auch ein Copolymer sein kann, sofern nur Homogenität gegeben ist.

Gegenüber Geweben und Gewirken hat die erfindungsgemäße Papiermaschinenbespannung den Vorzug hoher Flexibilität bezüglich der Anzahl der Lagen, der Fadendichte und der Wahl des Materials. Außerdem sind für die Herstellung keine aufwendigen Textilmaschinen, wie Web- und Wirkmaschinen, erforderlich, die zudem die Breite der auf ihnen herzustellenden Papiermaschinenbespannung begrenzt. Eine solche Begrenzung besteht bei Fadengelegen nicht, d.h. sie können in praktisch beliebiger Breite hergestellt werden. Zudem kann bei Fadengelegen auf das bei Geweben notwendige Thermofixieren verzichtet werden, wenn die Fäden zuvor ausreichend thermisch behandelt werden.

In Ausbildung der Erfindung ist vorgesehen, daß an den zu verbindenden Kreuzungspunkten zusätzlich ein Klebstoff vorhanden ist. Ein solcher Klebstoff unterstützt die Fixierung der Längs- und Querfäden an den Kreuzungspunkten. Zusätzlich kann der Klebstoff die formschlüssig ineinandergreifenden Teile, wie Ausnehmungen sowie Vorsprünge oder Stifte, verkleben. Als Klebstoffe kommen Schmelzkleber, deren Schmelztemperatur unterhalb der der Fäden liegt, Kontaktkleber, Diffusionskleber und/oder Reaktionskleber in Frage.

Die Fixierung an den Kreuzungspunkten kann dadurch verbessert werden, daß die Längs- und Querfäden und/oder die diese verbindenden Teile, z.B. die Stifte und Ausnehmungen an Kreuzungspunkten zusätzlich infolge auf diese Kreuzungspunkte beschränkten Erhitzens miteinander verschmolzen sind. Die Temperatur der übrigen Bereiche der Fäden bleibt unterhalb des Schmelzpunktes des Fadenmaterials. Es erleidet also keine Struktur- und Formänderung, so daß insgesamt die durch das Aufeinanderlegen der Lagen gegebene Fadenstruktur erhalten bleibt.

Besonders bevorzugt ist es, die Längs- und Querfäden als Flachfäden mit rechteckigem Querschnitt auszubilden. Auf diese Weise entsteht ein Flächenkontakt an den Kreuzungspunkten, und die Fläche, über die die Fäden miteinander verschmolzen werden können, ist erheblich vergrößert und damit fester. Außerdem begünstigt die Fadenform die Ausbildung der fomschlüssigen Verbindung. Als zweckmäßige Breite für die Längs- und Querfäden hat sich ein Bereich von 2 bis 20 mm, vorzugsweise 8 bis 12 mm, erwiesen. Die Dicke sollte zwischen 0,3 bis 2 mm, vorzugsweise 0,6 bis 1,2 mm liegen, wobei die Querfäden maximal die gleiche Dicke haben sollten wie die Längsfäden.

Um insbesondere bei sehr breiten Flachfäden eine ausreichende Durchlässigkeit für Wasser oder Dampf zu gewährleisten, können Durchgangsöffnungen in den Längsund/oder Querfäden vorgesehen werden. Durch deren Größe und Anzahl läßt sich die Durchlässigkeit beliebig steuern, wobei auch die Möglichkeit besteht, die Durchlässigkeit über die Breite der Papiermaschinenbespannung unterschiedlich zu gestalten, z.B. in der Mitte höher als in den Randbereichen oder umgekehrt. Die Durchgangsöffnungen können als runde Löcher oder längliche Schlitze ausgebildet sein.

Die erfindungsgemäße Papiermaschinenbespannung kann eine beliebige Anzahl von Lagen aufweisen, wobei sich jeweils eine Lage mit Längsfäden und eine Lage mit Querfäden abwechseln, also jeweils zueinander benachbart sind. Eine zweckmäßige Anzahl sind zwei oder drei Lagen, wobei im ersteren Fall bevorzugt ein unteres Längsfadengelege mit einem oberen Querfadengelege kombiniert und im letzteren Fall eine Lage mit Querfäden beidseitig von je einer Lage Längsfäden eingeschlossen ist. Auf diese Weise wird an Ober- und Unterseite eine Längsstruktur gebildet. Selbstverständlich besteht die Möglichkeit, umgekehrt zu verfahren, so daß an Ober- und Unterseite durch die dort vorhandenen Querfäden eine Querstruktur entsteht.

Die Permeabilität bzw. Durchlässigkeit der Papiermaschinenbespannung läßt sich auch beispielsweise durch die Breitenabmessungen der Längs- und/oder Querfäden und/oder deren Fadendichte in weiten Grenzen einstellen. Dabei besteht auch die Möglichkeit, in zumindest einer Lage die Längsfäden so anzuordnen, daß sie im mittleren Bereich eine andere Fadendichte haben als in den Randbereichen, insbesondere im mittleren Bereich eine geringere als in den Randbereichen.

Mit dem erfindungsgemäßen Fadengelege lassen sich auch auf einfache Weisen Ösen an den Stirnseiten der Papiermaschinenbespannung durch Umschlagen von Längsfäden unter Bildung von Schlaufen herstellen, um mit ihnen eine Steckdrahtnaht zu bilden. Dies kann in der Weise geschehen, daß Endstücke von Längsfäden einer ersten Lage an den Stirnseiten der Papiermaschinenbespannung unter Bildung von Schlaufen auf die dieser Lage abgewandten Seite der Lage mit Querfäden umgeschlagen und an mehreren dieser Querfäden, vorzugsweise an zumindest fünf Querfäden, befestigt werden. Die Befestigung kann jedoch auch an den Längsfäden selbst vorgenommen werden. Die Fixierung kann in beiden Fällen formschlüssig, z.B. mittels Bolzen oder Nieten aus Kunststoff oder Metall, erfolgen.

Die Schlaufenbildung sollte zweckmäßigerweise nur mit einem Teil der Längsfäden geschehen, damit die beiden Stirnkanten mit ihrem Schlaufen kammartig ineinander greifen und so einen Durchgangskanal für einen Steckdraht bilden können. Vorzugsweise sollte abwechselnd wenigstens ein Endstück unter Bildung einer Schlaufe umgeschlagen und wenigstens ein Endstück ohne Bildung einer Schlaufe an der äußeren Querfadenkante enden. Damit die Permeabilität in diesem Bereich nicht verschlechtert wird, sollten sich an die Enden der Endstücke Längsfäden aus an der Lage mit Querfäden anliegenden zweiten Lage mit Längsfäden anschließen, d.h. diese Längsfäden stoßen stumpf an die Endstücke an, überlappen also nicht mit ihnen, so daß es in diesem Bereich nicht zu einer Verdichtung von Längsfäden kommt.

Was das Material der Fäden angeht, bestehen grundsätzlich keine Beschränkungen; es sollte hohe Zugfestigkeit, geringe Dehnung und einen hohen Anfangsmodul haben. In Frage kommen beispielsweise PET, PA in allen Modifikationen, PPS, PEK, PEKK, elastischer Polyester, PBT oder PTT oder Kombinationen daraus. Die Fäden können armiert sein, z.B. mit Fasern wie Glasfasern, Kohlenstofffasern, und/oder Keramikfasern, wobei die Fasern auch als Kurzschnittfasern vorliegen können.

Die erfindungsgemäße Papiermaschinenbespannung läßt sich in allen Partien einer Papiermaschine einsetzen und aufgrund ihrer Flexibilität den jeweiligen Anforderungen in diesen Partien optimal anpassen. Für den Einsatz in der Blattbildungs- und Trockenpartie kommen vornehmlich Ausbildungen in Frage, bei denen die Papiermaschinenbespannung nur aus dem Fadengelege besteht, was nicht ausschließt, daß das Fadengelege mit anderen Komponenten kombiniert wird, beispielsweise einem Faservlies. Für die Pressenpartie empfiehlt sich, das erfindungsgemäße Fadengelege als Träger zu verwenden und mit einer Faserschicht ein- oder beidseitig zu versehen, beispielsweise durch ein- oder beidseitiges Aufnadeln oder Aufkaschieren von Faservliesen oder Spinnvliesen.

Zur Herstellung der vorbeschriebenen Papiermaschinenbespannung wird erfindungsgemäß ein Verfahren vorgeschlagen, bei dem die Längs- und Querfäden an Kreuzungspunkten formschlüssig miteinander verbunden werden, und zwar beispielsweise durch Ineinandergreifen jeweils eines Vorsprungs an dem einen Faden und einer komplementären Ausnehmung an dem kreuzenden Faden oder mittels Einstecken eines Stiftes, wie einem Bolzen oder einer Niet, in miteinander fluchtende Ausnehmungen in den Fäden.

Die Verbindung zwischen den Fäden kann noch dadurch verbessert werden, daß die Längs- und Querfäden an Kreuzungspunkten miteinander und/oder mit Verbindungselementen durch auf die Kreuzungspunkte beschränktes Erhitzen auf Schmelztemperatur miteinander verschmolzen werden, wobei die Erhitzung mittels Laser-, Hochfrequenzund/oder Induktionsenergie erfolgt. Dabei können zwei alternative Verfahren eingesetzt werden, mit denen die Erhitzung auf die Kreuzungspunkte konzentriert werden kann. Zum einen kann die Energie punktuell, d.h. räumlich beschränkt auf die Kreuzungspunkte, aufgebracht werden, wozu sich insbesondere Laser wegen ihres fokussierten Laserstrahls eignen. Alternativ dazu kann aber die Energie auch flächig über mehrere zu verschmelzende Kreuzungspunkte aufgebracht werden, beispielsweise über die gesamte Breite und eine bestimmte Länge der Papiermaschinenbespannung, wenn die Kreuzungspunkte zuvor mit einem die Absorption der Energie fördernden Zusatzmittel versehen werden. Aufgrund dieses Zusatzmittels konzentriert sich die Energieaufnahme trotz flächiger Aufbringung auf die Kreuzungspunkte, so daß nur diese auf Schmelztemperatur erhitzen und folglich miteinander verschmelzen. Die flächige Aufbringung der Energie ist vorrichtungsmäßig einfacher zu verwirklichen, da die Fokussierung auf die Vielzahl der zu verbindenden Kreuzungspunkte entfällt.

Das jeweils brauchbare Zusatzmittel sollte an die Art der Energiebeaufschlagung angepaßt sein. Soweit ein Laser, beispielsweise ein Diodenlaser, zum Einsatz kommt, sollte das Zusatzmittel ein lichtabsorbierender Farbstoff, z.B. schwarze Farbe, oder eine lichtaktive Substanz sein, wobei der obenliegende Faden durchsichtig ist. Für die Anwendung von Hochfrequenz- oder Induktionsenergie eignen sich insbesondere Metall- und hier vor allem Eisenpulver, das in Form einer Paste, einer Dispersion oder eines Pulvers vorliegen kann. Das Zusatzmittel kann zwischen die Fäden oder auf die Fäden appliziert werden, wobei in letzterem Fall die Applikation nur auf die Fäden einer Lage von jeweils zwei benachbarten Lagen ausreicht. Anstatt einer nachträglichen Applizierung kann das Zusatzmittel auch dem Fadenmaterial punktuell zugegeben werden, z.B. während des Extrusionsvorgangs.

Nach einem weiteren Merkmal der Erfindung ist vorgesehen, daß die Längs- und Querfäden an Kreuzungspunkten zusätzlich unter Verwendung eines Klebstoffs miteinander verbunden werden. Hierdurch wird die Verbindung an den Kreuzungspunkten weiter verstärkt.

Im einzelnen kann die Herstellung des Fadengeleges in der Weise erfolgen, daß zunächst Längsfäden parallel zueinander aufgespannt werden, beispielsweise zwischen zwei parallelen Fadenbäumen, und dann auf diese Längsfäden nacheinander einzeln oder gruppenweise Querfäden aufgelegt und an den Kreuzungspunkten Längs- und Querfäden formschlüssig miteinander verbunden werden, beispielsweise indem Verbindungsbolzen in an den Kreuzungspunkten fluchtenden Löchern eingestoßen werden oder ein Vorsprung an dem einen Faden in eine komplementäre Ausnehmung in dem anderen Faden eingedrückt wird.

Um eine noch bessere Verbindung der Fäden an den Kreuzungspunkten zu erreichen, kann das Fadengelege in Längsrichtung kontinuierlich durch eine Schmelzvorrichtung transportiert und dann aufgerollt werden. Gleichzeiitg oder später können auch auf der anderen Seite der Längsfäden Querfäden befestigt werden. Es versteht sich, daß auf der freien Seite der Querfäden auch wieder eine Lage mit Längsfäden in entsprechender Weise angebracht werden kann.

Nach der Erfindung ist ferner vorgesehen, daß die Lagen nach dem Verschmelzen an den Kreuzungspunkten zeitweise aufeinander gepreßt werden, bis die Verbindung ausgehärtet und abgekühlt ist.

Sofern ein Filz gebildet werden soll, beispielsweise für die Verwendung in der Pressenpartie einer Papiermaschine, sollte auf das Fadengelege ein- oder beidseitig eine Faserschicht aufgebracht und an dieser befestigt werden. Die Befestigung kann mittels Vernadeln, Ankleben oder Anschmelzen geschehen.

Es versteht sich, daß die Querfäden nicht senkrecht zu den Längsfäden verlaufen müssen, sondern daß mit dem erfindungsgemäßen Verfahren auch Fadengelege herstellbar sind, bei denen die Querfäden schräg zu den Längsfäden verlaufen. Dabei können auch zwei Lagen von Querfäden vorgesehen sein, bei denen die Querfäden der einen Lage die Längsfäden mit einem anderen Winkel kreuzen als die der anderen Lage.

In der Zeichnung ist die Erfindung anhand von Ausführungsbeispielen näher veranschaulicht. Es zeigen:
- Figur 1: eine Draufsicht auf eine schematisch dargestellte Papiermaschinenbespannung mit Schmelzvorrichtung;
- Figur 2: eine vergrößerte Draufsicht auf einen Teil der Papiermaschinenbespannung gemäß Figur 1;
- Figur 3: einen teilweisen Querschnitt durch die Papiermaschinenbespannung gemäß den Figur 1 und 2;

Die in Figur 1 dargestellte Papiermaschinenbespannung 1 besteht aus einem Fadengelege, deren untere Lage 2 von Längsfäden - beispielhaft mit 3 bezeichnet - gebildet wird. Die Längsfäden 3 haben rechteckigen Querschnitt und gleichen Abstand zueinander. Für den Herstellungsprozeß sind sie - was hier nicht sichtbar ist - mit ihren linksseitigen Enden auf einen Fadenbaum aufgewickelt. Rechtsseitig ist - hier ebenfalls nicht sichtbar - ein zweiter Baum vorgesehen, auf den die fertige Papiermaschinenbespannung 1 aufgewickelt wird. In dieser Richtung (Pfeil A) bewegt sich die Papiermaschinenbespannung 1.

Auf die Unterlage 2 ist eine Oberlage 4 mit zueinander parallelen Querfäden - beispielhaft mit 5, 6, 7 bezeichnet - aufgelegt. Dabei haben die Querfäden 5 einen breiten Abstand - er entspricht im wesentlichen dem Abstand der Längsfäden 3 -, die Querfäden 6 einen engen Abstand zwecks Reduzierung der Permeabilität der Papiermaschinenbespannung 1 und die Querfäden 7 ebenfalls einen engen Abstand, jedoch eine wesentlich geringere Breite als die Querfäden 5, 6. Es versteht sich, daß diese Unterschiede bei einer tatsächlichen Papiermaschinenbespannung nicht vorhanden sind, d.h. es kommen die gleichen Querfäden mit gleichem Abstand zueinander zur Anwendung. Durch die Darstellung soll nur versinnbildlicht werden, daß das erfindungsgemäße Verfahren unterschiedlichste Arten von Längsund Querfäden 3, 5, 6, 7 und Fadendichten ermöglicht. Entsprechendes gilt für die Längsfäden 3, wobei hier zusätzlich noch die Möglichkeit gegeben ist, ihre Abstände über die Breite zu variieren, z.B. im mittleren Bereich eine geringere Fadendichte vorzusehen als in den beiden Randbereichen oder umgekehrt.

Die Figuren 2 und 3 zeigen Ausschnitte der Papiermaschinenbespannung 1 gemäß Figur 1. An den Kreuzungspunkten - beispielhaft mit 8 bezeichnet - sind die Längs- und Querfäden 3, 5 formschlüssig miteinander verbunden, und zwar über Verbindungsbolzen - beispielhaft mit 10 bezeichnet -, die jeweils miteinander fluchtende Löcher - beispielhaft mit 11, 12 bezeichnet - in den Längs- und Querfäden 3, 5 durchsetzen. Statt dessen können jedoch die Verbindungsbolzen 10 auch an den Längsfäden 3 oder den Querfäden 5 angeformt sein, so daß nur die jeweils anderen Fäden Löcher aufweisen, in die dann die Verbindungsbolzen hineingedrückt werden.

Für die Herstellung der Papiermaschinenbespannung 1 werden die Längsfäden 3 zwischen den beiden Bäumen aufgespannt und dann die Querfäden 5, 6, 7 über die Längsfäden 3 gelegt. Dies kann maschinell beispielsweise mit einer Quertafelvorrichtung geschehen, wie sie im Prinzip aus der US-A-3,097,413 bekannt ist. Dann werden die Längsund Querfäden 3, 5, 6, 7 durch Einsetzen von Verbindungsbolzen 12 in die an den Kreuzungspunkten 8 fluchtenden Löcher 11, 12 formschlüssig verbunden. Zur weiteren Fixierung werden Längs- und Querfäden 3, 5, 6, 7 an den Kreuzungspunkten 8 miteinander verklebt. Der Klebstoffauftrag kann auf den Längs- und/oder Querfäden 3, 5, 6, 7 punktweise oder flächenweise erfolgen.

Über die Papiermaschinenbespannung 1 spannt sich brückenartig eine Schmelzvorrichtung 9. Sie ist dazu bestimmt, das Material der Längs- und Querfäden 3, 5, 6, 7 und auch der Verbindungsbolzen 10 an den Kreuzungspunkten 8 zum Schmelzen zu bringen, damit sie dort miteinander verschmelzen. Als Schmelzvorrichtung kommen Laser-, Hochfrequenz- und/oder Induktionsvorrichtungen in Frage. Damit das Schmelzen des Materials der Längsfäden 3 und Querfäden 5, 6, 7 auf die Kreuzungspunkte 8 beschränkt bleibt, ist an den Kreuzungspunkten 8 ein Zusatzmittel appliziert worden, das die Absorption der in der Schmelzvorrichtung 9 erzeugten Energie fördert. Die Energiebeaufschlagung ist dann so eingestellt, daß die Längs- und Querfäden 3, 5, 6, 7 nur an den Kreuzungspunkten 8 wegen des dort vorhandenen Zusatzmittels schmelzen und folglich miteinander und/oder mit den Verbindungsbolzen 10 verschmelzen, während die übrigen Teile der Längs- und Querfäden 3, 5, 6, 7 entweder gar nicht oder nur geringfügig, auf jeden Fall nicht bis zur Schmelztemperatur, erhitzt werden. Nach Verlassen der Schmelzvorrichtung 9 erkalten die Kreuzungspunkte 8 wieder, so daß die geschmolzenen Bereiche aushärten und eine feste Verbindung zwischen den Längsund Querfäden 3, 5, 6, 7 entsteht. Dies kann noch dadurch gefördert werden, daß die beiden Lagen 2, 4 zusammengepreßt werden, beispielsweise mit Hilfe von Walzen oder Platten, die bei der Bewegung der Papiermaschinenbespannung 1 mitgeführt werden.

Sofern die Verbindungsbolzen 12 sehr fest in den Löchern 11, 12 sitzen, kann die formschlüssige Verbindung auch ausreichend sein, und es bedarf dann nicht eines anschließenden verschmelzungsprozesses.

## Patentansprüche

1. Poröse Papiermaschinenbespannung (1) zur Entwässerung einer Papierbahn in einer Papiermaschine mit einem Fadengelege aus wenigstens einer Lage (2) Längsfäden (3) und wenigstens einer Lage (4) die Längsfäden (3) kreuzenden Querfäden (5, 6, 7), **dadurch gekennzeichnet,** da**ß** die Längs- und Querfäden (3, 5, 6, 7) an Kreuzungspunkten (8) formschlüssig miteinander verbunden sind.

2. Papiermaschinenbespannung nach Anspruch 1, **dadurch gekennzeichnet,** da**ß** die Verbindung jeweils aus einer Ausnehmung in dem einen Faden und einem darin passend einfassenden Vorsprung an dem kreuzenden Faden besteht.

3. Papiermaschinenbespannung nach Anspruch 1, **dadurch gekennzeichnet**, da**ß** die Verbindung aus miteinander fluchtenden Ausnehmungen (11, 12) in den Fäden (3, 5, 6, 7) und einem diese durchfassenden Stift (10) besteht.

4. Papiermaschinenbespannung nach einem der Ansprüche 1 bis 3, **dadurch gekennzeichnet**, da**ß** an den zu verbindenden Kreuzungspunkten (8) zusätzlich ein Klebstoff vorhanden ist.

5. Papiermaschinenbespannung nach Anspruch 4, **dadurch gekennzeichnet**, da**ß** der Klebstoff ein Schmelzkleber, Kontaktkleber, Diffusionskleber und/oder Reaktionskleber ist.

6. Papiermaschinenbespannung nach einem der Ansprüche 1 bis 5, **dadurch gekennzeichnet,** da**ß** die Längs- und Querfäden (3; 5, 6, 7) und/oder die sie verbindenden Teile (10, 11, 12) an Kreuzungspunkten (8) zusätzlich infolge auf diese Kreuzungspunkte (8) beschränkten Erhitzens auf Schmelztemperatur miteinander verschmolzen sind.

7. Papiermaschinenbespannung nach einem der Ansprüche 1 bis 6, **dadurch gekennzeichnet,** da**ß** die Längs- und Querfäden (3; 5, 6, 7) als Flachfäden mit rechteckigem Querschnitt ausgebildet sind.

8. Papiermaschinenbespannung nach Anspruch 7, **dadurch gekennzeichnet,** da**ß** die Längs- und Querfäden (3; 5, 6, 7) eine Breite von 2 bis 20 mm, vorzugsweise 8 bis 12 mm, aufweisen.

9. Papiermaschinenbespannung nach einem der Ansprüche 1 bis 8, **dadurch gekennzeichnet,** da**ß** die Längsfäden (3) im mittleren Bereich eine andere Breite haben als in den Randbereichen.

10. Papiermaschinenbespannung nach einem der Ansprüche 7 bis 9, **dadurch gekennzeichnet,** da**ß** die Längs- und Querfäden (3; 5, 6, 7) eine Höhe von 0,3 bis 2 mm, vorzugsweise 0,6 bis 1,2 mm aufweisen.

11. Papiermaschinenbespannung nach einem der Ansprüche 7 bis 10, **dadurch gekennzeichnet, daß** die Querfäden (5, 6, 7) maximal die gleiche Dicke haben wie die Längsfäden (3).

12. Papiermaschinenbespannung nach einem der Ansprüche 1 bis 11, **dadurch gekennzeichnet,** da**ß** die Längsund/oder Querfäden Durchgangsöffnungen aufweisen.

13. Papiermaschinenbespannung nach einem der Ansprüche 1 bis 12, **dadurch gekennzeichnet,** da**ß** zumindest drei Lagen vorhanden sind, wobei jeweils eine Lage mit Längsfäden und eine Lage mit Querfäden benachbart sind.

14. Papiermaschinenbespannung nach Anspruch 13, **dadurch gekennzeichnet,** da**ß** eine Lage mit Querfäden beidseitig mit je einer Lage von Längsfäden eingeschlossen ist.

15. Papiermaschinenbespannung nach einem der Ansprüche 1 bis 14, **dadurch gekennzeichnet,** da**ß** zumindest eine Lage mit Längsfäden im mittleren Bereich eine andere Fadendichte hat als in den Randbereichen.

16. Papiermaschinenbespannung nach einem der Ansprüche 1 bis 15, **dadurch gekennzeichnet,** da**ß** Endstücke von Längsfäden (3) an den Stirnseiten der Papiermaschinenbespannung (1) unter Bildung von Schlaufen umgeschlagen und fixiert sind.

17. Papiermaschinenbespannung nach Anspruch 16, **dadurch gekennzeichnet,** da**ß** die Endstücke auf die der Lage (2) mit den Längsfäden (3) abgewandten Seite der Lage (4) mit Querfäden (5, 6, 7) umgeschlagen und an Querfäden (5, 6, 7) fixiert sind.

18. Papiermaschinenbespannung nach Anspruch 17, **dadurch gekennzeichnet,** da**ß** Endstücke von Längsfäden (3) einer Lage (2) an den Stirnseiten der Papiermaschinenbespannung (1) unter Bildung von Schlaufen umgeschlagen und an sich selbst fixiert sind.

19. Papiermaschinenbespannung nach einem der Ansprüche 16 bis 18, **dadurch gekennzeichnet,** da**ß** nichtschlaufenbildende Endstücke von Längsfäden (3) jeweils an dem letzten Querfaden (5, 6, 7) an der Stirnseite der Papiermaschinenbespannung (1) fixiert sind.

20. Papiermaschinenbespannung nach einem der Ansprüche 16 bis 19, **dadurch gekennzeichnet,** da**ß** abwechselnd wenigstens ein Endstück unter Bildung einer Schlaufe umgeschlagen ist und wenigstens ein Endstück an der äußeren Kante des letzten Querfadens (5, 6, 7) an der Stirnseite der Papiermaschinenbespannung (1) endet.

21. Papiermaschinenbespannung nach einem der Ansprüche 16 bis 20, **dadurch gekennzeichnet,** da**ß** sich an die Enden der Endstücke Längsfäden einer an der Lage mit Querfäden anliegenden zweiten Lage mit Längsfäden anschließen.

22. Papiermaschinenbespannung nach einem der Ansprüche 1 bis 21, **dadurch gekennzeichnet,** da**ß** die Längsund/oder Querfäden (3, 5, 6, 7) aus PET, PA in allen Modifikationen, PPS, PEK, PEEK, elastischem Polyester, PBT oder PTT oder Kombinationen davon bestehen.

23. Papiermaschinenbespannung nach einem der Ansprüche 1 bis 22, **dadurch gekennzeichnet**, da**ß** die Längsund/oder Querfäden (3, 5, 6, 7) faserverstärkt sind.

24. Papiermaschinenbespannung nach einem der Ansprüche 1 bis 23, **dadurch gekennzeichnet,** da**ß** auf wenigstens einer Seite eine Faserlage vorgesehen ist.

25. Verfahren zur Herstellung einer porösen Papiermaschinenbespannung (1), bei dem ein Fadengelege dadurch hergestellt wird, daß wenigstens eine Lage (2) Längsfäden (3) und wenigstens eine Lage (4) die Längsfäden (3) kreuzende Querfäden (5, 6, 7) übereinander angeordnet werden, **dadurch gekennzeichnet,** da**ß** die Längs- und Querfäden (3; 5, 6, 7) an Kreuzungspunkten (8) formschlüssig miteinander verbunden werden.

26. Verfahren nach Anspruch 25, **dadurch gekennzeichnet,** da**ß** die Längs- und Querfäden (3; 5, 6, 7) an Kreuzungspunkten (8) zusätzlich durch auf die Kreuzungspunkte (8) beschränktes Erhitzen auf Schmelztemperatur miteinander und/oder mit sie verbindenden Teilen (10) verschmolzen werden.

27. Verfahren nach Anspruch 26, **dadurch gekennzeichnet,** da**ß** die Erhitzung mittels Laser-, Hochfrequenzund/oder Induktionsenergie erfolgt.

28. Verfahren nach Anspruch 26 oder 27, **dadurch gekennzeichnet**, da**ß** die Energie punktuell aufgebracht wird.

29. Verfahren nach Anspruch 26 oder 27, **dadurch gekennzeichnet**, da**ß** die Energie flächig über mehrere zu verschmelzende Kreuzungspunkte (8) aufgebracht wird und diese Kreuzungspunkte (8) zuvor mit einem die Absorption der Energie fördernden Zusatzmittel versehen worden sind.

30. Verfahren nach Anspruch 29, **dadurch gekennzeichnet,** da**ß** das Zusatzmittel ein Farbstoff, eine lichtaktive Substanz oder ein Metallpulver ist.

31. Verfahren nach Anspruch 29 oder 30, **dadurch gekennzeichnet**, da**ß** das Zusatzmittel nur auf die Fäden und/oder zwischen die Fäden appliziert wird.

32. Verfahren nach einem der Ansprüche 25 bis 31, **dadurch gekennzeichnet,** da**ß** die Längs- und Querfäden (3; 5, 6, 7) an Kreuzungspunkten (8) zusätzlich unter Verwendung von Klebstoff miteinander und/oder mit den sie verbindenden Teilen (10) verklebt werden.

33. Verfahren nach einem der Ansprüche 25 bis 32, **dadurch gekennzeichnet,** da**ß** zunächst Längsfäden (3) parallel zueinander aufgespannt und dann auf diese Längsfäden (3) nacheinander einzeln oder gruppenweise Querfäden (5, 6, 7) aufgelegt und an den Längsfäden (3) fixiert werden, und daß das Fadengelege in Längsrichtung transportiert und dann aufgerollt wird.

34. Verfahren nach Anspruch 33, **dadurch gekennzeichnet**, da**ß** zeitgleich oder später auch auf der anderen Seite der Längsfäden (3) Querfäden (5, 6, 7) befestigt werden.

35. Verfahren nach einem der Ansprüche 25 bis 34, **dadurch gekennzeichnet,** da**ß** die Lagen (2, 4) an den Kreuzungspunkten (8) zur Fixierung zeitweise aufeinander gepreßt werden.

36. Verfahren nach einem der Ansprüche 25 bis 35, **dadurch gekennzeichnet,** da**ß** auf das Fadengelege einoder beidseitig eine Faserschicht aufgebracht und an diesem befestigt wird.

## Claims

1. A porous paper machine clothing (1) for dewatering a paper web in a paper machine, having a yarn layer made up of at least one ply (2) of longitudinal yarns (3) and at least one ply (4) of transverse yarns (5, 6, 7) that cross the longitudinal yarns (3),
**characterized in that** the longitudinal and transverse yarns (3, 5, 6, 7) are connected positively to one another at crossing points (8).

2. The paper machine clothing as defined in Claim 1, **characterized in that** each connection comprises an orifice in the one yarn and a projection fitting thereinto on the crossing yarn.

3. The paper machine clothing as defined in Claim 1, **characterized in that** the connection comprises mutually aligning orifices (11, 12) in the yarns (3, 5, 6, 7) and a peg (10) fitting through them.

4. The paper machine clothing as defined in one of Claims 1 through 3, **characterized in that** an adhesive is additionally present at the crossing points (8) that are to be connected.

5. The paper machine clothing as defined in Claim 4, **characterized in that** the adhesive is a hot-melt adhesive, contact adhesive, diffusion adhesive, and/or reaction adhesive.

6. The paper machine clothing as defined in one of Claims 1 through 5, **characterized in that** the longitudinal and transverse yarns (3; 5, 6, 7) and/or the elements (10, 11, 12) connecting them are additionally fused to one another at crossing points (8) as a result of heating confined to those crossing points (8).

7. The paper machine clothing as defined in one of Claims 1 through 6, **characterized in that** the longitudinal and transverse yarns (3; 5, 6, 7) are configured as flat yarns having a rectangular cross section.

8. The paper machine clothing as defined in Claim 7, **characterized in that** the longitudinal and transverse yarns (3; 5, 6, 7) have a width from 2 to 20 mm, preferably 8 to 12 mm.

9. The paper machine clothing as defined in one of Claims 1 through 8, **characterized in that** the longitudinal yarns (3) have a different width in the center region than in the edge regions.

10. The paper machine clothing as defined in one of Claims 7 through 9, **characterized in that** the longitudinal and transverse yarns (3; 5, 6, 7) have a height of 0.3 to 2 mm, preferably 0.6 to 1.2 mm.

11. The paper machine clothing as defined in one of Claims 7 through 10, **characterized in that** the transverse yarns (5, 6, 7) have, at maximum, the same thickness as the longitudinal yarns (3).

12. The paper machine clothing as defined in one of Claims 1 through 11, **characterized in that** the longitudinal and/or transverse yarns have passthrough openings.

13. The paper machine clothing as defined in one of Claims 1 through 12, **characterized in that** at least three plies are present, a ply having longitudinal yarns and a ply having transverse yarns being adjacent in each case.

14. The paper machine clothing as defined in Claim 13, **characterized in that** a ply having transverse yarns is enclosed on each side by a ply of longitudinal yarns.

15. The paper machine clothing as defined in one of Claims 1 through 14, **characterized in that** at least one ply having longitudinal yarns has a different yarn density in the center region than in the edge regions.

16. The paper machine clothing as defined in one of Claims 1 through 15, **characterized in that** at the ends of the paper machine clothing (1), end pieces of longitudinal yarns (3) are bent back to form loops and attached.

17. The paper machine clothing as defined in Claim 16, **characterized in that** the end pieces are bent back onto the side of the ply (4) having transverse yarns (5, 6, 7) that faces away from the ply (2) having the longitudinal yarns (3), and are attached to transverse yarns (5, 6, 7).

18. The paper machine clothing as defined in Claim 17, **characterized in that** end pieces of longitudinal yarns (3) of one ply (2) are bent back at the ends of the paper machine clothing (1) to form loops, and are attached to themselves.

19. The paper machine clothing as defined in one of Claims 16 through 18, **characterized in that** non-loop-forming end pieces of longitudinal yarns (3) are each attached to the last transverse yarn (5, 6, 7) at the end of the paper machine clothing (1).

20. The paper machine clothing as defined in one of Claims 16 through 19, **characterized in that** alternatingly at least one end piece is bent back to form a loop, and at least one end piece ends at the outer edge of the last transverse yarn (5, 6, 7) at the end of the paper machine clothing (1).

21. The paper machine clothing as defined in one of Claims 16 through 20, **characterized in that** longitudinal yarns of a second ply having longitudinal yarns, which is in contact against the ply having transverse yarns, are adjacent to the ends of the end pieces.

22. The paper machine clothing as defined in one of Claims 1 through 21, **characterized in that** the longitudinal and/or transverse yarns (3, 5, 6, 7) are made of PET, PA in all its modifications, PPS, PEK, PEKK, elastic polyester, PBT or PTT, or combinations thereof.

23. The paper machine clothing as defined in one of Claims 1 through 22, **characterized in that** the longitudinal and/or transverse yarns (3, 5, 6, 7) are fiber-reinforced.

24. The paper machine clothing as defined in one of Claims 1 through 23, **characterized in that** a fiber ply is proved on at least one side.

25. A method for manufacturing a porous paper machine clothing (1), in which a yarn layer is manufactured by the fact that at least one ply (2) of longitudinal yarns (3) and at least one ply (4) of transverse yarns (5, 6, 7) that cross the longitudinal yarns (3) are arranged one above another,
**characterized in that** the longitudinal and transverse yarns (3; 5, 6, 7) are connected positively to one another at crossing points (8).

26. The method as defined in Claim 25, **characterized in that** the longitudinal and transverse yarns (3; 5, 6, 7) are additionally fused at crossing points (8), to one another and/or to elements (10) connecting them, by a heating operation to melting temperature that is confined to the crossing points (8).

27. The method as defined in Claim 26, **characterized in that** the heating is accomplished by means of laser energy, high-frequency energy, and/or inductive energy.

28. The method as defined in Claim 26 or 27, **characterized in that** the energy is applied in single-point fashion.

29. The method as defined in Claim 26 or 27, **characterized in that** the energy is applied in wide-area fashion over a plurality of crossing points (8) to be fused, and those crossing points (8) have previously been equipped with an additive that promotes energy absorption.

30. The method as defined in Claim 29, **characterized in that** the additive is a dye, a photoactive substance, or a metal powder.

31. The method as defined in Claim 29 or 30, **characterized in that** the additive is applied only onto the yarns and/or between the yarns.

32. The method as defined in one of Claims 25 through 31, **characterized in that** at crossing points (8) the longitudinal and transverse yarns (3; 5, 6, 7) are additionally adhesively bonded, with the use of adhesive, to one another and/or to the elements (10) connecting them.

33. The method as defined in one of Claims 25 through 32, **characterized in that** firstly longitudinal yarns (3) are stretched parallel to one another, and then transverse yarns (5, 6, 7) are successively laid, individually or in groups, onto these longitudinal yarns (3) and are attached to the longitudinal yarns (3); and the yarn layer is transported in the longitudinal direction and then rolled up.

34. The method as defined in Claim 33, **characterized in that** simultaneously or later, transverse yarns (5, 6, 7) are also attached on the other side of the longitudinal yarns (3).

35. The method as defined in one of Claims 25 through 34, **characterized in that** the plies (2, 4) are pressed against one another for a time at the crossing points (8) for immobilization.

36. The method as defined in one of Claims 25 through 35, **characterized in that** a fiber layer is applied onto one or both sides of the yarn layer and attached thereto.

## Revendications

1. Garniture poreuse (1) de machine à papier, destinée à la déshydratation d'une bande de papier dans une machine à papier et munie d'un assemblage de fils comprenant au moins une couche (2) de fils longitudinaux (3) et au moins une couche (4) de fils transversaux (5, 6, 7) croisant lesdits fils longitudinaux (3), **caractérisée par le fait que** les fils longitudinaux et transversaux (3, 5, 6, 7) sont reliés les uns aux autres mécaniquement ou par concordance de formes en des points d'intersection (8).

2. Garniture de machine à papier, selon la revendication 1, **caractérisée par le fait que** la liaison se compose respectivement d'un évidement pratiqué dans l'un des fils, et d'une saillie s'ajustant dans ledit évidement et située sur le fil à trajet croisant.

3. Garniture de machine à papier, selon la revendication 1, **caractérisée par le fait que** la liaison se compose d'évidements (11, 12) mutuellement alignés, pratiqués dans les fils (3, 5, 6, 7), et d'une broche (10) traversant lesdits évidements.

4. Garniture de machine à papier, selon l'une des revendications 1 à 3, **caractérisée par** la présence supplémentaire d'un adhésif aux points d'intersection (8) devant être solidarisés.

5. Garniture de machine à papier, selon la revendication 4, **caractérisée par le fait que** l'adhésif est un adhésif agissant par fusion, un adhésif agissant par contact, un adhésif agissant par diffusion et/ou un adhésif agissant par réaction.

6. Garniture de machine à papier, selon l'une des revendications 1 à 5, **caractérisée par le fait que** les fils longitudinaux et transversaux (3 ; 5, 6, 7) et/ou les parties (10, 11, 12) reliant ces derniers sont additionnellement solidarisé(e)s par fusion, en des points d'intersection (8), suite à un chauffage restreint jusqu'à une température de fusion, s'opérant sur ces points d'intersection (8).

7. Garniture de machine à papier, selon l'une des revendications 1 à 6, **caractérisée par le fait que** les fils longitudinaux et transversaux (3 ; 5, 6, 7) sont réalisés sous la forme de fils aplatis de section transversale rectangulaire.

8. Garniture de machine à papier, selon la revendication 7, **caractérisée par le fait que** les fils longitudinaux et transversaux (3 ; 5, 6, 7) présentent une largeur de 2 à 20 mm, de préférence comprise entre 8 et 12 mm.

9. Garniture de machine à papier, selon l'une des revendications 1 à 8, **caractérisée par le fait que** les fils longitudinaux (3) présentent, dans la région centrale, une largeur autre que dans les régions marginales.

10. Garniture de machine à papier, selon l'une des revendications 7 à 9, **caractérisée par le fait que** les fils longitudinaux et transversaux (3 ; 5, 6, 7) présentent une hauteur de 0,3 à 2 mm, de préférence comprise entre 0,6 et 1,2 mm.

11. Garniture de machine à papier, selon l'une des revendications 7 à 10, **caractérisée par le fait que** les fils transversaux (5, 6, 7) présentent, au maximum, la même épaisseur que les fils longitudinaux (3).

12. Garniture de machine à papier, selon l'une des revendications 1 à 11, **caractérisée par le fait que** les fils longitudinaux et/ou transversaux présentent des orifices de passage.

13. Garniture de machine à papier, selon l'une des revendications 1 à 12, **caractérisée par** la présence d'au moins trois couches, sachant qu'une couche de fils longitudinaux et une couche de fils transversaux sont respectivement voisines.

14. Garniture de machine à papier, selon la revendication 13, **caractérisée par le fait qu'**une couche de fils transversaux est enchâssée, de part et d'autre, dans une couche respective de fils longitudinaux.

15. Garniture de machine à papier, selon l'une des revendications 1 à 14, **caractérisée par le fait qu'**au moins une couche de fils longitudinaux présente, dans la région centrale, une densité de fils autre que dans les régions marginales.

16. Garniture de machine à papier, selon l'une des revendications 1 à 15, **caractérisée par le fait que** des tronçons extrêmes de fils longitudinaux (3) sont rabattus et bloqués, aux faces extrêmes de ladite garniture (1), en formant des boucles.

17. Garniture de machine à papier, selon la revendication 16, **caractérisée par le fait que** les tronçons extrêmes, situés du côté de la couche (4) de fils transversaux (5, 6, 7) tourné à l'opposé de la couche (2) de fils longitudinaux (3), sont rabattus et bloqués sur des fils transversaux (5, 6, 7).

18. Garniture de machine à papier, selon la revendication 17, **caractérisée par le fait que** des tronçons extrêmes de fils longitudinaux (3) d'une couche (2) sont rabattus et bloqués sur eux-mêmes, aux faces extrêmes de ladite garniture (1), en formant des boucles.

19. Garniture de machine à papier, selon l'une des revendications 16 à 18, **caractérisée par le fait que** des tronçons extrêmes de fils longitudinaux (3), ne formant pas de boucles, sont respectivement bloqués sur le dernier fil transversal (5, 6, 7) à la face extrême de ladite garniture (1).

20. Garniture de machine à papier, selon l'une des revendications 16 à 19, **caractérisée par le fait que**, de manière alternée, au moins un tronçon extrême est rabattu en formant une boucle, et au moins un tronçon extrême s'achève sur le bord extérieur du dernier fil transversal (5, 6, 7) à la face extrême de ladite garniture (1).

21. Garniture de machine à papier, selon l'une des revendications 16 à 20, **caractérisée par le fait que** des fils longitudinaux d'une seconde couche de fils longitudinaux, attenante à la couche de fils transversaux, se rattachent aux extrémités des tronçons extrêmes.

22. Garniture de machine à papier, selon l'une des revendications 1 à 21, **caractérisée par le fait que** les fils longitudinaux et/ou transversaux (3, 5, 6, 7) sont constitués de PET, de PA sous toutes les variantes, de PPS, de PEK, de PEEK, d'un polyester élastique, de PBT ou de PTT, voire de combinaisons de ces derniers.

23. Garniture de machine à papier, selon l'une des revendications 1 à 22, **caractérisée par le fait que** les fils longitudinaux et/ou transversaux (3, 5, 6, 7) sont renforcés par des fibres.

24. Garniture de machine à papier, selon l'une des revendications 1 à 23, **caractérisée par le fait qu'**une couche de fibres est prévue sur au moins un côté.

25. Procédé de production d'une garniture poreuse (1) de machine à papier, dans lequel un assemblage de fils est fabriqué en superposant mutuellement au moins une couche (2) de fils longitudinaux (3) et au moins une couche (4) de fils transversaux (5, 6, 7) croisant lesdits fils longitudinaux (3), **caractérisé par le fait que** les fils longitudinaux et transversaux (3 ; 5, 6, 7) sont reliés les uns aux autres mécaniquement ou par concordance de formes en des points d'intersection (8).

26. Procédé selon la revendication 25, **caractérisé par le fait que** les fils longitudinaux et transversaux (3 ; 5, 6, 7) sont additionnellement solidarisés par fusion mutuelle et/ou par fusion avec les parties (10) qui les relient, en des points d'intersection (8), suite à un chauffage restreint jusqu'à une température de fusion, s'opérant sur lesdits points d'intersection (8).

27. Procédé selon la revendication 26, **caractérisé par le fait que** le chauffage a lieu au moyen d'une énergie laser, d'une énergie de haute fréquence et/ou d'une énergie d'induction.

28. Procédé selon la revendication 26 ou 27, **caractérisé par le fait que** l'énergie est délivrée ponctuellement.

29. Procédé selon la revendication 26 ou 27, **caractérisé par le fait que** l'énergie est délivrée superficiellement, sur plusieurs points d'intersection (8) devant subir une fusion, et ces points d'intersection (8) ont été préalablement munis d'un adjuvant favorisant l'absorption de l'énergie.

30. Procédé selon la revendication 29, **caractérisé par le fait que** l'adjuvant est un colorant, une substance luminoactive ou une poudre métallique.

31. Procédé selon la revendication 29 ou 30, **caractérisé par le fait que** l'adjuvant est appliqué uniquement sur les fils et/ou entre les fils.

32. Procédé selon l'une des revendications 25 à 31, **caractérisé par le fait que** les fils longitudinaux et transversaux (3 ; 5, 6, 7) sont additionnellement solidarisés par collage mutuel et/ou par collage avec les parties (10) qui les relient, en des points d'intersection (8), en utilisant un adhésif.

33. Procédé selon l'une des revendications 25 à 32, **caractérisé par le fait que** des fils longitudinaux (3) sont tout d'abord tendus parallèlement les uns aux autres, et des fils transversaux (5, 6, 7) sont ensuite successivement placés sur ces fils longitudinaux (3), individuellement ou par groupes, puis assujettis auxdits fils longitudinaux (3) ; et **par le fait que** l'assemblage de fils est transporté dans le sens longitudinal, et est ensuite enroulé.

34. Procédé selon la revendication 33, **caractérisé par le fait que** des fils transversaux (5, 6, 7) sont également fixés sur l'autre côté des fils longitudinaux (3), simultanément ou à un stade ultérieur.

35. Procédé selon l'une des revendications 25 à 34, **caractérisé par le fait que** les couches (2, 4) sont pressées l'une sur l'autre par intervalles, aux points d'intersection (8), en vue du blocage à demeure.

36. Procédé selon l'une des revendications 25 à 35, **caractérisé par le fait qu'**une couche de fibres est déposée sur l'assemblage de fils, d'un côté ou des deux côtés, puis fixée audit assemblage.
